# EUROPÄISCHE PATENTANMELDUNG

(11) **EP 0 268 679 A1**
(43) Veröffentlichungstag der Anmeldung: **01.06.1988**
(21) Anmeldenummer: 86904463.6
(22) Anmeldetag: 18.04.1986
(51) Int. Cl.: C22C 35/00

(54) **MATERIAL ZUM LEGIEREN EINES METALLS MIT VANADIUM**

(71) Anmelder: URALSKY NAUCHNO-ISSLEDOVATELSKY INSTITUT CHERNYKH METALLOV 'URALNIICHERMET', Sverdlovsk, 620219 (RU); CHUSOVSKOI METALLURGICHESKY ZAVOD, Permskaya obl., Chusovoi, 618260 (SU)
(72) Erfinder: SMIRNOV, Leonid Andreevich, Sverdlovsk, 620109 (SU); SCHEKALEV, Jury Stepanovich, Sverdlovsk, 620067 (SU); FILIPPENKOV, Anatoly Anatolievich, Sverdlovsk, 620151 (SU); ZELENOV, Vyacheslav Nikolaevich, Permskaya obl. Chusovoi, 618260 (SU); GUBAIDULLIN, Irek Nasyrovich, Permskaya obl. Chusovoi, 618260 (SU); NUTFULLIN, Ganbar Nutfullovich, Permskaya obl. Chusovoi, 618260 (SU); RYABOV, Ivan Timofeevich, Permskaya obl. Chusovoi, 618260 (SU)
(74) Vertreter: von Füner, Alexander
(86) Internationale Anmeldenummer: PCT/SU1986/000030
(87) Internationale Veröffentlichungsnummer: WO 1987/006272

(57) **Zusammenfassung**

Der zum Legieren eines Metalls mit Vanadin vorgesehne Stoff weist eine Metallkomponente auf, die mit einem Überzug aus einer Schlackenkomponente folgender Zusammensetzung in Masse% überzogen ist:

In diesem Stoff beträgt der Gehalt an der Metallkomponente, die Kohlenstoff, Metall und Eisen aufweist, von 5 bis 95 Masse%, das Übrige ist die Schlackenkomponente. Der Stoff hat die Form von Granalien mit einer Korngröße von 0,5 bis 30,0 mm.

## Beschreibung

### Gebiet der Technik

Die vorliegende Erfindung bezieht sich auf das Gebiet der Schwarzmetallurgie und betrifft insbesondere einen Stoff zum Legieren eines Metalls mit Vanadin.

### Vorhergehender Stand der Technik

In der pyrometallurgischen Produktion von vanadinhaltigen Produkten wie Roheisen, Stahl und vanadinhaltige Legierungen, ist der Bedarf an der Verwendung vanadinhaltiger Legierungen, Silikavanadin,Ferrovanadin und anderer als Legierungsstoff beträchtlich angestiegen. Für die Herstellung legierender Vanadinlegierungen und vor allem von Ferrovanadin ist das defizitäre und relativ kostspielige Vanadinpentoxid erforderlich, und zum Legieren von Roheisen und Stahl mit Vanadin werden hauptsächlich vanadinhaltige Legierungen eingesetzt. Das führte zur Suche nach neuen legierenden vanadinhaltigen Stoffen. In diesem Zusammenhang wurde vorgeschlagen, vanadinhaltige Schlacke, die bei der Oxydation von vanadinhaltigem Roheisen anfällt, als legierenden vanadinhaltigen Stoff zu verwenden (SU, PS, A, 196064, C 21 05/52, veröffentlicht 1967; SU, PS, A, 358374, C 21 C 5/52, veröffentlicht 1972; SU, PS; A, 394437 C 21 C 5/52, veröffentlicht 1973.

Die dabei zum Einsatz kommende Schlacke weist in Masse% auf:

Beimengungen (MgO, Al₂O₃ R₂O) - Rest.

Die genannte Schlacke wurde im Buch von N.P.Leki- shev und andere "Vanadii v chernoi metallurgii" (Vanadin in der Schwarzmetallurgie), Verlag "Metal - lurgiya", Moskau, 1983, S. 36 beschrieben, infolge eines hohen Oxydationsgrades und eines niedrigen Gehaltes an calcium- und Vanadinoxiden vergrößert sich jedoch die Dauer des Legierens eines Metalls mit Vanadin und demzufolge verringert sich die Produktivität der Herstellung eines fertigen vanadinhaitigen Produktes insgesamt.

Das gleiche gilt auch für die Verwendung von vanadinhaltigen Schlacken, die in China und in der Republik Südafrika produziert werden, als vanadinhaltigen Stoff.

Die in China hergestellten vanadinhaltigen Schlacken, die in Masse%: Vanadinoxid - von 10 bis 15; Eisenoxid von 33 bis 45; Titanoxid - von 8 bis13,5; Siliziumoxid - von 7,6 bis 35,4; Manganoxid - von 2,7 bis 5,7; Calciumoxid - von 0,9 bis 1,5 aufweisen, sind äußerst arm an Vanadin und verlangen einen beträchtlichen Verbrauch an Begleitreaktionsteilnehmern (Fluß- und Reduktionsmitteln) (siehe K.N.Sokolova, "Proizvodstvo i potrebleniye vanadiya za rubezhom" (Produktion und Verbrauch von Vanadin im Ausland), Bulletin des Institutes "Chermetinformaciya", 1981, Ausgabe 10, S. 3-15).

Die in der Republik Südafrika hergestellten vanadinhaltigen Schlacken, die in Masse%: Vanadinoxid- 27,8; Eisenoxid - 22,4; _{C}.alciumoxid - 0,5, Magnesiumoxid -0,3; Siliziumoxid - 17,3; Aluminiumoxid - 3,5; Kohlenstoff - 3,5; Beimengungen (TiO₂, MnO, Cr₂O₃) - Rest aufweisen, können (auf Grund ihrer chemischen Zusammensetzung) als ein Stoff zum Legieren von Metall mit Vanadin auftreten, der sich durch ein gutes produktionstechnisches Verhalten auszeichnet, da aber in der Literatur konkrete Angaben über das Legieren von Metall fehlen, so kann man behaupten, daß eine geringe Konzentration an Calcium- und Magnesiumoxiden in diesem Stoff bei seiner Anwendung zum erhöhten Verbrauch von Fluß- und Reduktionsmitteln führen wird.

Bekannt ist ebenfalls die Verwendung von Schlackemetallstoffen, die sich aus einer (vanadinhaltigen) Schlackenkomponente und einer Metallkomponente zusammensetzen, die eine beliebige wüllkürliche Form und ein homogenes Gefüge haben.

Diese Stoffe weisen in Masee% auf:

Der Stoff ist in Form von zweischichtigen Granalien mit einem Durchmesser von 5 bis 20 mm ausgeführt. In der Oberflächenschicht der Granalien ist eine beträchtliche Kohlenstoffmenge enthalten, und die Innenschichtderselben ist mit einer homogenen Lösung aus den Oxyden und dem Zement ausgefüllt (SU-PS 926024₁ C 21 C 1/06, vereffentlicht 1982). Der Nachteil dieser legierenden Stoffe besteht in einer niedrigen Geschwindigkeit ihrer Auflösung im Metall, was den Legierungsprozeß verlängert und die Leistung des Herstellungsprozesses eines vanadinhaltigen Produktes herabsetzt.

Hierdurch entsteht das Problem der Suche nach effektiven vanadinhaitigen Stoffen, die zum Legieren eines Metalls mit Vanadin eingesetzt werden.

### Offenbarung der Erfindung

Die Aufgabe der vorliegenden Erfindung besteht in der Suche nach einem solchen Stoff zum Legieren eines Metalls mit Vanadin, welcher die Dauer des Legierens reduziert und die Leistung des Herstellungsprozesses eines vanadinhaltigen Produktes ohne Veschlechterung seiner Qualität erhöht.

Die gestellte Aufgabe wurde dadurch gelöst, daß zum Legieren von Metall ein eine Metallkomponente enthaltender Stoff in Form von Granulat vorgeschlagen wird, welcher erfindungsgemäß dadurch gekennzeichnet wird, daß seine Metallkomponente mit einem Überzug aus einer Schlackenkomponente überzogen wird, die folgende Zusammensetzung im Masae% aufweist:

dabei das Verhältnis zwischen der Metall- und Schlackenkomponente in Masse% wie folgt ist:

Zweckmäßige Variante des genannten Stoffes ist ein Stoff, in dem die Metallkomponente folgende Zusammensetzung in Masse% aufweist:

Mangan und Chrom zusammensetzt. Es wird empfohlen, die Abmessungen der Granalien des genannten Stoffes in einem Bereich von 0,5 bis 30,0 mm zu halten.

Der erfindungsgemäße Stoff zum Legieren eines Metalls mit Vanadin weist im Vergleich zu den bekannten Stoffen folgende Vorteile auf:
- eine höhere Geschwindigkeit der Auflösung;
- er bewirkt die Verringerung der Dauer des Legierens eines Metalls mit Vanadin;
- er vergrößert das Ausbringen des Vanadins ins Metall und verringert die Kosten zum Legieren des letzteren mit Vanadin.

Der Hauptvorteil des erfindungsgemäßen Stoffes besteht darin, daß er sich äußerst schnell in einem flüssigen Metall, beispielsweise im Gußeisen beziehungsweise im Stahl auflösen läßt.

Im Unterschied zu Metallstoffen (Ferrolegierungen und Ligaturen), die als legierendes Mittel eingesetzt werden und die sich beim Niedersinken auf den schwachmischbaren Boden eines Sohmelzbades nicht immer volletändig im Metall aufzulösen vermögen, sowie im Unterschied zu den bekannten Schlacke- Metallstoffen, die sich im Gegenteil vollständig an der Metalloberfläche befinden (infolge einer sehr entwickelten - über 50% - Porosität des Reduktionseisens) ist der erfindungsgemäße Stoff zu 80 bis 90% seines Volumens ins metall getaucht; deshalb wird er mit den zirkulierenden Metallströmen, insbesondere während der Entkohlung beziehungsweise während eines anderen Verfahrens zur Erregung der Metalloberfläche aktiv vermischt. Dabei läßt sich die äußerst hochschmelzende und fest mit der Metallkomponente zusammenhaftende Schlackenkomponente bei der Erhitzung des Stoffes solange nicht zerstören, bis die "sich eingekapselte" Metallkomponente durch das in ihr entstandene Rohlenstoffoxid in eine Vielzahl von kleineren Tropfen zerbricht. Dieser explosionsartige Zerfall des Stoffes vergrößert wesentlich die Reaktionsoberfläche der Wechselwirkung zwischen dem legierenden Stoff und dem flüssigen Metall und führt als Folge dessen zu einer bedeutenden Vergrößerung der Geschwindigkeit seiner Auflösung. Die positive Einwirkung uer "Einkapselung" der Metallkomponente durch die hochschimelzende und chemisch beständige Schlackenkomponente wird vorwiegend in einem bestimmten Bereich der korngrößen erreicht. Bei einer korngröBe (durchschnittlichem Durchmesser) unter 0,5 mm tritt der obenbeschriebene Effekt infolge der unzureichenden Stärke des Schlackenüberzuges schwächer auf. Ähnlich erfolgt auch bei einer Korngröße über 30,0 mm die Verringerung des Effektes der "Einkapselung", die offensichtlich durch eine stärkere Verformung des Schlackenüberzuges (bis zur Zerstörung) hervorgerufen wird, was zur vorzeitigen Ausscheidung von Kohlenstoffmonoxid aus der Metallkomponente führt.

Die Oxyde, die zur Zusammensetzung einer SchlacKenkomponente einer Granalienüberzu^{g}es gehören, spielen eine doppelte Rolle. Einerseits bilden, beispielsweise, die Eisen- und Siliziumoxide eine Silikatkomponente, die die Reduktion der Eisen- und Vanadinoxide beschleunigt. Andererseits wird die Silikatkomponente infolge einer wesentlichen Sorption gegenüber den Vanadin- und Titanoxiden und insbesondere gegenüber aen Chromoxiden, die zasammen mit den Eisenoxiden einen komplexen Spinellid bilden, verfestigt, und gleichzeitig infolge des Vorliegens von Manganoxiden benetzt sie gut die Metallkomponente, wodurch ein beständiger Schlackenüberzug des legierenden Stoffes herausgebildet wird.

Der erfindungsgemäße legierende Stoff wird in dem Fall die genannte positive Wirkung aufweisen, wenn die Grenzmengen für die zu seiner Zusammensetzung gehörenden Komponenten eingehalten werden. bei einem Gehalt an Siliziumoxid unterhalb 10% und an Vanadinoxid unterhalb 14% wird die Entfestigung des Schlackenüberzuges und demzufolge ihre vorzeitige Zerstörung nachgewiesen Eine ähnliche Erscheinung wird auch bei einem Gehalt an Siliziumoxid oberhalb 24% und an Vanadinoxid oberhalb 25% nachgewiesen.

Das Vorhandensein von Manganoxid in dem genannten Bereich von 4 bis 14% trägt zur vollständigen Benetzung der Metallkomponente des Schlackenüberzuges bei, die sich bei einer Konzentration an Manganoxid unter 4% oder über 14% spürbar verringert. Das Vorliegen von Titanoxiden in einer Menge von 3 bis 10% und von Chromoxid in einer Menge von 1 bis 4% in einem Schlackenüberzug fördert die Verfestigung des komplexen Eisen-Vanadin-Spinellids, der im Silikatbindemittel aufgelöst ist. Die Calcium- beziehungsweise Magnesiumoxide in einer Menge von 3 bis 50% fördern beim Vorhandensein von Eisen-und Siliziumoxiden die Herausbildung einer chemisch beständigen Silikatkomponente, die ein erhöhtes Sorptionsvermögen gegenüber dem komplexen Eisen-Vanadin-Spinellid besitzt.

Das Verhältnis zwischen der Metall- und Schlackenkomponente ermöglicht es in dem erfindungsgemäßen Stoff, das Legieren eines Metalls mit Vanadin produktiv durchzuführen: Der kleinsten Korngröße in einem Bereich von 0,5 bis 1 mm entspricht dabei der erhöhte Gehalt an Metallkomponente von 70 bis 95%, und bei den größeren Korngrößen von 20 bis 30 mm ist es dagegen zweckmäßig, daß der legierende Stoff von 5 bis 20% der Metallkomponente aufweist. Hierdurch schaffen die zur Zusammensetzung des Stoffes gehörenden Oxyde, die mineralische, ineinander lösbare Verbindungen bilden, einen festen und chemisch beständigen Sohlackenüberzug an der Granalienoberfläohe, der die vorzeitige Zerstörung des Granulats verhindert.

Ein festes Aneinanderhaften des Sohlackenüberzuges mit der in ihm enthaltenen Metallkomponente wird dadurch gefördert, daß die diese beiden Komponenten bei der Herausbildung des Stoffes verbindende Zone in der Oberflächenschicht der Schlackenkomponente herausgebildet wird. In diesem Fall erreicht ihre Stärke eine bedeutende Größe, und sie läßt sich äußerst schwierig abtrennen. Diese Zwischenschicht (Übergangsschicht) enthält im Unterschied zu den gewöhnlichen Zubränden, die in den Schlacke- und Metallstoffen entstehen, neben den Silizium- und Eisenoxiden auch wesentliche Mengen von Vanadin- und Titanoxiden, die eine Phase bilden, die sich in Eisensilikaten auflösen läßt. Zum festen Aneinanderhaften zwischen der Schlacken- und Metallkomponenten trägt auch ein ausreichend niedriger Gehalt (von 0,1 bis 0,5%) an Kohlenstoff in der Übergangsschicht bei.

Metalleisen mit dem darin aufgelösten Kohlenstoff, das sich im inneren Teil der Granalien befindet, wird von der Umwelt mit dem Schlackenüberzug blockiert, weshalb auch seine Oxydation bei Erhitzung und beim Schmelzen ausgeschlossen wird, was wiederum die Dauer der Auflösung reduziert. Der Konzentrationsbereich des Metalleisens trägt dabei zu einem solchen Eintauchen des erfindungsgemäßen Stoffes in das Metall bei, bei dem der größte Grad seiner Auflösung erreicht wird.

Zur Zusammensetzung des Schlackenüberzuges des Stoffes können auch Aluminium- und Phosphoroxide in einer Gesamtmenge von 3 bis 5% gehören, die für diesen Stoff als Beimengungen gelten und die in denselben mit den Stoffen geraten, mit deren Hilfe die Hauptkomponenten eingeführt werden. Die genannten 0xyde erweisen in den erwähnten Mengen keinen negativen Einfluß auf die Geschwindigkeit der Auflösung des Stoffes.

Der genannte legierende Stoff wird wie folgt hergestellt. Die Vanadinschlacke, die beim Verblasen von vanadinhaltigen Gußeisen in Bessemerkonvertern hergestellt wird, wird bis zu einer Korngröße von 0,5 bis 30 mm zerkleinert, wonach man die Mangnetfraktion der Vanadinschlacke von dem Nichtmagnetbestandteil durch Ringmagnet abscheidung abscheidet. Die Granalien des hergestellten Stoffes mit einer Korngröße von 0,5 bis 30 mm, die mit einem Schlackenüberzug bedeckt sind, werden nach Größen getrennt und zum Legieren von Gußeisen, Stahl und Legierungen eingesetzt.

### Beste Ausführungsvarianten der Erfindung

1. In einem Lichtbogenofen mit basischem beziehungsweise sauerem Futter wird vanadinhaltiger Stahl oder Gußeisen auf einem beschickungsgut geschmolzen, das Abfälle von diesem Stahl oder Gußeisen enthält. Als legierender Stoff wird ein Stoff in Form von Granulat mit einer Korngröße von 15 bis 30 mm verwendet, deren Überzug von 80 bis 95% der vanadinhaltigen Schlacke folgender Zusammensetzung in Masse% enthält: Siliziumoxid - 15 bis 20; vanadinoxid - 16 bis 20; Manganoxid - 6 bis 8; Titanoxid - 3 bis 6; Chromoxid - 1 bis 3; Calcium- beziehungsweise Magnesiumoxid - 25 bis 40; Eisenoxid - Rest und 5 bis 20% der Metallkomponente aufweist, die in Masse% enthält: Kohlenstoff - 0,5 bis 2,0; Vanadin - 0,01 bis 0,05; Eisen Rest. Der genannte Stoff wird zusammen mit dem Beschickungsgut in den Ofen in einer Menge aufgegeben, die es ermöglicht, die untere Konzentrationsgrenze an Vanadin im fertigen Metall zu erreichen. Nach dem vollständigen Herunterschmelzen des beschickungsgutes, dem Anlassen von Kalk-beziehungsweise Oxydationsschlacke una der Erhitzung des Metalls wurue die Schlacke mit Koksklein und Ferrosilizium desoxydiert, wonach man das Metall zusätzlich mit Vanadin, mit uem genannten Stoff derselben Zusammensetzung legiert, wobei Vanadin in einer Menge, bezogen auf seinen Durchschnittsgehalt im fertigen Metall, eingeführt wird.

Die Analyse der Betriebskenndaten des mit dem genannten Stoff legierten Metalls, solcher wie Festigkeit, Dünnflüssigkeit, Kerbschlagzähigkeit, Härte, Durchhärtbarkeit und bezogene Verschleißfestigkeit, zeigt, daß es die Verwendung des legierenden Stoffes gestattet, die Zuverlässigkeit und Langlebigkeit von Gußstücken aus Stahl oder Gußeisen um 10 bis 30% gegenüber den Gußstücken, die mit den bekannten legierenden Stoffen legiert werden, zu erhöhen und die Kosten zum Legieren mit Vanadin um 50 bis 100% herabzusetzen. Die Ausnutzung des Vanadins aus dem legierenden Stoff durch das Metall beträgt von 85 bis 88%.

2. Ahnlich wird in einem Lichtbogenofen Stahl oder Gußeisen unter Verwendung eines Scnlacke-Metall-Stoffes in Form von Granulat mit einer Korngröße von 15 bis 30 mm geschmolzen, der von 5 bis 30% der Schlackenkomponente der gleichen Zusammensetzung, wie in der ersten Variante, und von 70 bis 95% der Metallkomponente derselben Zusammensetzung enthält. Dabei wird bei der Beschickung beziehungsvreise zu Beginn der Oxydationsperiode 100% Vanadin zusammen mit dem Stoff in das Metall eingeführt, was bei einer Schmelzeführung ohne Abschlackung den Übergang von 85 bis 87% Vanadin, das in den Ofen aufgegeben wird, ins Metall und die Erhöhung der Zuverlässigkeit und der Langlebigkeit des Metalls um 20 bis 30% bewirkt. Die Kosten für die Herstellung des legierten Metalls sinken um 50 bis 100% im Vergleich zu dem mit den bekannten Ferrolegierungen legierten Metall.

3. In einem Lichtbogenofen wurde eine Legierung geschmolzen, die 35 bis 45% Vanadin und 1 bis 25% Silizium enthielt. In das Beschickungsgut, das 8_{2%}Vanadinpentoxid, Kalk, Ferrosilizium und Aluminium aufwies, führte man auch 10 bis 25% (bezogen auf den Vanadingehalt im Beschickungsgut) des legierenden Stoffes in Form von Granulat mit einer Korngröße von 15 bis 30 mm ein, der von 70 bis 95% der Schlackenkomponente folgender Zusammensetzung in Masse% enthält: Siliziumoxid - 14 bis 18; Vanadinoxid - 16 bis 20; Manganoxid - 6 bis 8; Titanoxid - 6 bis 10; Chranoxid - 1 bis 3; Calcium - und (oder) Magnesiumoxid - 30 bis 50; Eisenoxid - Rest und der von 5 bis 30% der Metallkomponente folgender Zusammensetzung in Masse% aufweist: Kohlenstoff - 0,5 bis 1,2, Vanadin - 0,01 bis 0,05 und Eisen - Rest.

Der Grad des Ausziehens des Vanadins aus dem erfindungsqemäßen legierenden Stoff durch das Metall betrug 95,4%.

Zur besseren Erläuterung der vorliegenden Erfindung werden nachstehend konkrete Beispiele angeführt, die die Anwendung des vanadinhaltigen legierenden Stoffes zum Legieren von Stahl, Gußeisen und Legierungen mit Vanadin veranschaulichen.

### Beispiel 1

In einem Industrie-Lichtbogenofen mit basischem Futter wurde im Umschmelzverfahren kohlenstoffhaltiger Stahl geschmolzen, der Chrom und Vanadin enthielt. Man verwendete ein Beschickungsgut, das 80% Abfälle eines chromhaltigen Stahles und 20% eines kohlenstoffhaltigen Halbproduktes enthielt, das 2,6% Kohlenstoff, 0,04% Phosphor, 0,023% Schwefel und 0,06% Vanadin sowie als Rest Eisen aufweist. In das Beschickungsgut wurden auch 5% Kalk und von 2 bis 3% Schamottbruch eingeführt. Nach dem Herunterschmelzen des Beschickungsgutes setzte man der Oberfläche des Metalls, das in Masse% 0,57 bis 0,62 Kohlenstoff; 0,018 bis 0,021 Phosphor; 0,015 bis 0,020 Vanadin enthält, den legierenden Stoff, der eine Form von Granulat mit einer korngröße von 0,5 mm aufweist, bei einer Temperatur von 1520 bis 1540°C zu. Die Metallkomponente des legierenden Stoffes enthielt in Masse%; Kohlenstoff - 2,4, Vanadin - 0,03, Chrom - 0,03, Mangan - 0,04, Eisen-Rest , und die Schlackenkomponente, die in einer Menge von 95%, bezogen auf das Gewicht der Granalien, wies in Masse% auf: Siliziumoxid - 10; Vanadinoxid - 25; Manganoxid - 14; Titanoxid - 10: Chromoxid - 4; Calciumoxid - 3; Eisenoxid Rest. Den legierenden Stoff nimmt man in einer Menge, die auf die Einführung von Vanadin, bezogen auf den Durchschnittsgehalt (0,12%) des Vanadins im fertigem Stahl, berechnet wird. Nach einem unwesentlichen (10 bis 15 Minuten) "Uberkochen" des Bades wurde die Schlacke mit Ferrosilizium bei einem Verbrauch an demselben von 2 bis 5 kg/t bearbeitet. Der Grad des Ausziehens des Vanadins betrug 88,4%, und die relative Verschleißfestigkeit des hergestellten Stahls gegenüber demselben mit Ferrovanadin legierten Stahl erhöhte sich um 12% bei einer Senkung der Kosten zum Legieren um 80%.

### Beispiel 2

In einem Industrie-Licntbogenofen mit basischem Futter wurde im Umschmelzverfahren kohlenstoffhaltiger Stahl, der Chrom und Vanadin aufwies, aus einem Beschickungsgut geschmolzen, das zu 70% aus Abfällen des kohlenstoffhaltigen Stahls, der Chrom enthält, zu 20% aus einem kohlenstoffhaltigen halbprodukt, das 2,5% Kohlenstoff, 0,03% Phosphor, 0,021% Schwefel und 0,05% Vanadin sowie Eisen - Rest enthält, und zu 10% aus Stahlschrott besteht. In das Beschickungsgut wurden auch 4,5% Kalk und 2% Schamottbruch eingeführt. Nach dem Heruntersohmelzen des Beschickungsgutes setzte man der Oberfläche des Metalls, das in Masse% 0,54 Kohlenstoff, 0,017% Phosphor, 0,019 Schwefel und 0,02 Vanadin enthält, legierenden Stoff portionsweise bei einer Temperatur von 1550^{o}C zu, der die Form von Granulat mit einer Korngröße von 10 bis 20 mm hat. Im legierenaen Stoff wies die Metallkomponente in Masse% auf: Kohlenstoff - 3,2, Vanadin - 0,03, Chrom - 0,03, Mangan - 0,05, Eisen - Rest, und die Schlackenkomponente, die in einer Menge von 5%, bezogen auf das Gewicht der Granalie, genommen wurde, wies in Masse% auf: Siliziumoxid - 18; Vanadinoxid - 14; Manganoxid - 4; Titanoxid - 3; Chromoxid - 1; Calciumoxid - 50; Eisenoxid - Rest. Den legierenden Stoff nimmt man in einer Menge, berechnet auf die Beschickung des Vanadins, bezogen auf den Durchschnittsgenalt (0,12%) des Vanadins im fertigen Stahl. Nach dem "Überkochen" des Bades wurde die Schlacke während 15 bis 20 Minuten mit gemanlenem Ferrosilizium bearbeitet.

Der Grad des Ausziehens des Vanadins betrug 87,2%, die relative Verschleißfestigkeit des hergestellten Stahls im Vergleich zum demgleichen Stahl, der mit Ferrovanadin legiert wurde, erhöhte sich um 14% bei Senkung der Kosten zum Legieren um 120%.

### Beispiel 3

In einem Industrie-Lichtbogenofen mit basischem Futter wurde in Umschmelzverfahren kohlenstoffhaltiger Stahl, der Chrom und Vanadin enthält, geschmolzen. Im Beschickungsgut verwendete man 75% Abfälle eines kohlenstoffhaltigen Stahls, der Chrom enthält, und 25% eines kohlenstoffhaltigen Halbproduktes, das 2,7% Kohlenstoff, 0,04% Phosphor, 0,020% Schwefel und 0,05% Vanadin enthält. In das Beschickungsgut führte man ebenfalls 5% Kalk und 2,5% Schamottbruch ein. Nach dem Herunterschmelzen des Beschickungsgutes setzte man der Oberfläche des Metalls, das in Masse% 0,51 C; 0,02 P; 0,018 S und 0,02 V enthält, bei einer Temperatur von 1570°C portionsweise einen legierenden Stoff zu, der die Form von Granulat. mit einer Korngröße von 30 mm hat. In dem legierenden Stoff wies die Metallkomponente in Masse% auf: Kohlenstoff- 2,9, Vanadin - 0,04, Chrom - 0,02, Mangan - 0,02, Eisen - Rest, und die Schlackenkomponente, genommen in einer Menge von 85%, bezogen auf das Gewicht des Granulats, wies in Masse% auf: Siliziumoxid - 24; Vanadinoxid - 18; Manganoxid - 6; Titanoxid - 6; Chromoxid - 3 ; Calciumoxid - 24 und Eisenoxid - Rest. Den legierenden Stoff nimmt man in einer Menge, die auf die Beschickung des Vanadins, bezogen auf den Durchschnittsgehalt (0,12%) an Vanadin im fertigen Stahl, berechnet wird. Nach dem "Überkochen" wurde die Schlacke während 10 bis 15 Minuten mit gemahlenem Ferrosilizium bearbeitet.

Der Grad des Ausziehens des Vanadins betrug 87%, die relative Verschleißfestigkeit des hergestellten Stahl erhöhte sich im Vergleich zu dem mit Ferrovanadin legierten Stahl um 16% bei Senkung der Kosten zum Legieren um 80%.

### Beispiel 4

In einem Induktionsofen mit sauerem Futter wurde das bis zu 0,5% mit Vanadin legierte walzgußeisen geschmolzen. Im Beschickungsgut wurde Stahlroheisen (60%) und walzgußeisenbruch (40%) verwendet. Das Metall wurde auf eine Temperatur von 1500 bis 1520°C erhitzt, wonach man der Gußeisenoberfläche den legierenden Stoff in Form von Granulat mit einer Korngröße von 10 bis 15 mm portionsweise, berechnet auf den Durchschnittsgehalt an Vanadin (0,45%), zusetzte. Die Metallkomponente des legierenden Stoffes enthielt in Masse%: Koh- ₗenstoff- 3,1, Vanadin - 0,03, Chrom - Spuren, Mangan - Spuren, Eisen Rest, - -und die Schlackenkomponente des legierenden Stoffes, die in einer Menge von 90%, bezogen auf das Gewicht des Granulats genommen wurde, wies in Masse% auf: Siliziumoxid - 18; Vanadinoxid - 18; Manganoxid - 6; Titanoxid - 6; Chromoxid - 3; Calciumoxid - 30; Eisenoxid - Rest.

Nach der Desoxydation der Schlacke mit dem Ferrosilizium-Pulver und nach 10 Minuten Haltezeit wurde das Metall abgestochen. Der Grad des Ausziehens des Vanadins betrug 86, 2%; die relative Verschleißfestigkeit der Walzen, die mit Vanadin des genannten Stoffes legiert wurden, erhöhte sich um 20% im Vergleich zu den Walzen, die mit Vanadin legiert wurden, und die Kosten zum Legieren mit Vanadin wurden um 80% herabgesetzt.

### Beispiel 5

In einem Lichtbogenofen wurde eine Legierung geschmolzen, die 35 bis 45% Vanadin und 5 bis 25% Silizium aufwies. In das Beschickungsgut wurde neben dem Vanadinpentoxid, Kalk, b'errosilizium und Aluminium auch der genannte legierende Stoff in einer Menge von 20% (bezogen auf den Vanadingehält im Beschickungsgut) eingeführt. Der Stoff wurde der Herdfläche des Ofens vor Beschickung des übrigen Einsatzgutes zugeführt. Der Stoff hatte die Form von Granalien mit einer Korngröße von 30 mm. Die Metallkomponente des legierenden Stoffes enthielt in Masse%: Kohlenstoff - 3,5, Vanadin - 0,05, Chrom und Mangan - Spuren, Eisen - Rest, und die Schlackenkomponente, die in einer Menge von 50%, bezogene auf das Gewicht des Granulats genommen wurde, enthielt in Masse%: Siliziumoxid - 14; Vanadinoxid - 20; Manganoxid - 6; Titanoxid - 4; Chromoxid - 3; Magnesiumoxid - 20; calciumoxid - 22; Eisenoxid - Rest.

Der Grad des Ausziehens des Vanadins durch das Metall aus dem Stoff betrug 94,9%. Die Kosten zum Legieren mit Vanadin wurden um 40% im Vergleich zum Schmelzen der Legierung lediglich mit der Verwendung von Vanadinpentoxid herabgesetzt.

### Industrielle Anwendbarkeit

Die vorliegende Erfindung kann in der pyrometal- lurgischer Produktion zum Legieren von Gußeisen, Stahl beziehungsweise von Legierungen mit Vanadin sowie zur Herstellung von vanadinhaltigen Produkten eingesetzt werden.

## Patentansprüche

1. Stoff zum Legieren eines Metalls mit Vanadin, der die Form von Granalien hat, die eine Metallkomponente enthalten, dadurch gekennzeichnet, daß die Metallkomponente mit einem Überzug aus einer Schlackenkomponente folgender Zusammensetzung in Masae% überzogen ist:
wobei das Verhältnis zwischen der Metallkomponente und der Schlackenkomponente in Masse% beträgt:

2. Stoff nach Anspruch 1, dadurch gekennzeichnet , daß die Metallkomponente folgende Zusammensetzung in Masse% aufweist:
worin das metall sich aus Vanadin, Mangan und Chrom zusammensetzt.

3. Stoff nach Anspruch 1 und 2, dadurch gekennzeichnet, daß die Granalien eine Korngröße von 0,5 bis 30,0 mm aufweisen.
